# FASCICULE DE BREVET EUROPEEN

(11) **EP 0 570 308 B1**
(45) Date de publication et mention de la délivrance du brevet: **27.12.1996**
(21) Numéro de dépôt: 93420192.2
(22) Date de dépôt: 11.05.1993
(51) Int. Cl.: C25C 3/36, C25C 3/26

(54) **Alliages de métaux réfractaires aptes à la transformation en lingots homogènes et purs et procédés d'obtention des dits alliages**
Legierungen aus Metall mit hohen Schmelzpunkten geeignet für die Umwandlung in homogene und rein Blöcke, und Herstellungsverfahren dieser Legierungen
Alloys of metals with high melting points, suitable for transformation into homogeneous and pure ingost, and preparation process of these alloys

(30) Priorité: 12.05.1992 FR 9206233
(43) Date de publication de la demande: 18.11.1993
(73) Titulaire: Compagnie Européenne du Zirconium CEZUS, F-92400 Courbevoie (FR)
(72) Inventeur: Lamaze, Airy Pierre, F-38000 Grenoble (FR); Mennetrier, Christophe, F-73400 Ugine (FR)
(74) Mandataire: Mougeot, Jean-Claude

(56) Documents cités:
- DE-B- 1 077 878
- DE-B- 1 226 311
- FR-A- 1 216 255
- FR-A- 1 565 784
- US-A- 3 637 374
- CHEMICAL ABSTRACTS, vol. 86, no. 8, 21 Février 1977, Columbus, Ohio, US; abstract no. 48583, 'Alloys by electrolysis' page 336; colonne 1; & SU-A-533 677 (VOLEINIK ET AL.)

## Description

### DOMAINE TECHNIQUE DE L'INVENTION.-

La présente invention est relative à des alliages de métaux réfractaires aptes à la transformation en lingots homogènes et purs et à des procédés d'obtention des dits alliages.

Elle concerne plus particulièrement les alliages formés à partir de métaux réfractaires ayant des températures de fusion différentes d'au moins 200°C, comme par exemple les alliages hafnium-zirconium, hafnium-titane, niobium-titane, niobiumzirconium, tantale-titane, tantale-zirconium, tantale-niobium, niobium-tantale-titane et niobium-titane-aluminium.

Plus précisément, ces alliages ont des compositions pondérales telles que leur température de solidification commençante est inférieure d'au moins 150°C à la température de solidification du métal le moins fusible.

Ces alliages obtenus initialement sous forme plus ou moins divisée sont ensuite soumis à au moins une opération de fusion de façon à les transformer en lingots.

Ces lingots peuvent alors être laminés sous forme de tôles destinées à la fabrication de conteneurs de retraitement de combustibles nucléaires dans le cas des alliages Hf-Zr ou de ralentisseurs de neutrons dans le cas des alliages Hf-Ti ou encore de composés supraconducteurs ou de superalliages aéronautiques dans le cas de l'alliage Nb-Ti.

### ART ANTERIEUR

II est connu que de tels alliages peuvent être obtenus par différents procédés tels que :
- la coaluminothermie des oxydes qui a l'inconvénient de conduire à des alliages souillés par de l'aluminium et de l'oxygène et qui se présentent sous forme de blocs massifs qu'il faut concasser avant de les purifier par bombardement électronique et de les transformer en lingots.
- La coréduction des chlorures par un métal comme le sodium ou le magnésium qui donne lieu à la formation d'éponges fortement polluées par l'agent réducteur ainsi que par du fer et des ions chlorures et qu'il faut également concasser.
   Pour améliorer la pureté et l'homogénéité de ce type d'alliage avant transformation en lingot, il est possible de procéder à un affinage électrolytique en milieu halogénure fondu par dépôt cathodique dudit alliage à l'état particulaire utilisé comme anode soluble. Ainsi selon FR 1216255 on peut obtenir par dépôt sur une cathode inerte un alliage de titane contenant de 1 à 10% de vanadium, sous forme de cristaux enchevêtrés avec moins de 0,03% d'oxygène, par électrolyse en milieu NaCI fondu d'une anode constituée par une éponge broyée de titane vanadium résultant de la coréduction par le sodium des chlorures métalliques correspondants.
- La codéposition en phase vapeur qui fournit des whiskers très pyrophoriques, difficiles à manipuler qu'il faut compacter avant fusion.
- La mécano-synthèse ou cobroyage des métaux à allier qui aboutit à des particules de granulométrie relativement grossière et fortement polluées et à l'obtention lors de la fusion d'un produit hétérogène dû à la présence d'infondus du métal le moins fusible.

### BUT DE L'INVENTION

Le but de l'invention est d'obtenir des alliages ayant une structure homogène au niveau du cristal élémentaire, une pureté améliorée par rapport à celle des produits de l'art antérieur et une granulométrie convenable afin qu'ils puissent être fondus intégralement et transformés en lingots dans lesquels cette homogénéité de structure et de pureté est maintenue.

### DESCRIPTION DE L'INVENTION

L'invention est relative à des alliages de métaux réfractaires aptes à la transformation en lingots homogènes de pureté supérieure à 99,9% dont les températures de fusion diffèrent entre elles d'au moins 200°C et dont les proportions pondérales sont telles que pour chaque alliage la température de solidification commençante est inférieure de plus de 150°C à la température de solidification du métal le moins fusible se présentant sous forme d'agglomérats, caractérisés en ce que ces agglomérats de dimensions comprises entre 0,2 et 30mm sont composés de cristaux de surface spécifique comprise entre 0,005 et 0,2 m²/g, ayant une taille de 0,1 à 1 mm et dans lesquels les métaux sont à l'état de solution solide, c'est-à-dire qu'ils sont homogènes à l'échelle atomique et ne présentent tout au plus qu'un écart relatif de composition de 20% par rapport à la composition moyenne de l'alliage de sorte que cette homogénéité subsiste au cours de la fusion et confère aux lingots obtenus des propriétés identiques en tout point.

C'est là une différence importante avec les alliages obtenus par fusion d'un mélange des constituants où les infondus forment des zones macroscopiques pouvant atteindre des dimensions de plusieurs millimètres et où notamment quand il s'agit de métaux de densité très différente, il se produit des phénomènes de décantation importants.

De plus, ces cristaux et leurs agglomérats ont une taille et une surface spécifique telles qu'on évite les problèmes d'oxydation spontanée qui se posent quand cette surface est trop grande ou de mise en forme des produits avant fusion quand cette taille est trop grande, et telle qu'on favorise la dissolution dans le métal liquide. D'où l'absence de toute pollution de ces produits pas l'oxygène et le fer, en particulier lors des opérations de broyage, et la possibilité d'obtenir par fusion des lingots de grande pureté.

De préférence, les cristaux ont une surface spécifique comprise entre 0,01 et 0,05 m²/g et les agglomérats ont des dimensions comprises entre 1,5 et 12mm car c'est à l'intérieur de ces fourchettes que les homogénéités et les puretés maxima sont obtenues.

L'invention concerne également des procédés d'obtention desdits alliages.

Ces procédés sont basés sur la coélectrodéposition, c'est-à-dire le dépôt électrolytique simultané des éléments formant l'alliage.

Toutefois, la technique d'obtention de l'alliage varie en fonction de la différence de potentiel de dépôt de chacun des éléments de l'alliage.

Une première technique est applicable aux métaux dont les potentiels de dépôt électrolytique sont très peu différents l'un de l'autre, c'est-à-dire quand ils présentent entre eux un écart inférieur à 0,5 volt tandis qu'une seconde technique est relative aux métaux dont la différence des potentiels de dépôt est au moins égale à cette valeur.

Dans le premier cas, qui concerne plus particulièrement les alliages hafnium-zirconium, le procédé d'obtention consiste à mettre en oeuvre une cellule d'électrolyse ignée contenant un bain de sels fondus à base de chlorures alcalins et d'au moins un ion fluorure en quantité comprise en poids entre 1,5 et 5% du poids du bain dans lequel sont au moins partiellement immergés une électrode de mesure en relation avec une électrode de référence qui servent à mesurer un potentiel de contrôle de l'électrolyse, un ensemble anodique muni d'un diaphragme à base de fibres de carbone et de graphite, une cathode à laquelle on applique une différence de potentiel continue par rapport audit ensemble, un injecteur de matière à électrolyser et de gaz inerte, caractérisé en ce que l'on introduit simultanément dans l'injecteur les métaux sous forme de chlorures gazeux dans des proportions correspondant à celles dudit alliage et en quantité telle que le rapport molaire du fluor contenu dans le bain à la quantité des métaux introduits soit compris entre 2,5 et 15, on note la valeur du potentiel de contrôle dit potentiel de consigne, on dépose à la cathode les métaux sous forme d'alliage tout en continuant à introduire les chlorures en proportion voulue dans l'injecteur et en quantité telle que le potentiel mesuré sur l'électrode de contrôle reste en valeur absolue voisin de la valeur absolue du potentiel de consigne.

Ainsi, dans le cas où on veut obtenir des alliages de métaux dont les potentiels de dépôt diffèrent entre eux de moins de 0,5 volt, le procédé consiste à faire une électrolyse dans une cellule équipée d'un dispositif de contrôle.

Un tel dispositif a déjà été décrit dans le brevet US 4567643. Il permet par le choix d'un rapport fluor/métal à déposer de mesurer avec une grande sensibilité un potentiel électrique qui est fonction de la concentration du bain en ions dudit métal. Ainsi, une concentration optimum ayant été déterminée, on peut noter le potentiel qui lui correspond. Ce potentiel va alors servir de référence et il suffit ensuite d'alimenter la cellule en chlorure de façon à maintenir ce potentiel constant pour être sûr d'avoir en permanence dans le bain la concentration voulue en ions métalliques dissous.
Le mérite de la demanderesse est d'avoir trouvé que ce dispositif était également utilisable dans le cas où on voulait mesurer de façon simultanée la concentration de plusieurs types d'ions.

Dans ce procédé, on utilise également un ensemble anodique muni d'un diaphragme particulier et tel qu'il est décrit dans le brevet US 5064513.

Ce diaphragme est constitué par des fibres de carbone noyées dans un matériau rigide à base de graphite et a la propriété de posséder une porosité de valeur déterminée ce qui permet une conduite plus facile de l'électrolyse et l'obtention d'un dépôt métallique de structure régulière.
Ici encore, le mérite de la demanderesse a été de montrer que ces avantages étaient atteints quand on met simultanément en oeuvre plusieurs types d'ions.

Le procédé recourt également à un injecteur tel que celui qui est décrit dans le brevet français 2653139 et qui a pour effet de maintenir la concentration en poids du bain dans une fourchette restreinte et de l'ajuster de façon progressive et précise. Cela a l'avantage dans le cas présent de pouvoir maîtriser plus facilement les conditions d'obtention d'un dépôt où les proportions des différents métaux doivent être comprises dans des limites étroites.

La combinaison de ces différents moyens permet de conduire à l'électrolyse simultanée de plusieurs chlorures ainsi qu'au dépôt simultané des métaux de l'alliage suivant des proportions voulues et suivant une structure correspondant aux caractéristiques décrites ci-dessus.

Cependant, ce procédé n'est pas applicable quand les métaux à déposer présentent entre eux un écart de potentiel de dépôt supérieur ou égal à 0,5 volt comme par exemple dans le cas des alliages niobium-titane car il se produit alors un dépôt préférentiel du métal le moins électronégatif et donc un alliage dans lequel les éléments ne sont pas en proportion voulue. Il est donc nécessaire de trouver un autre procédé d'obtention.

D'où l'idée de la demanderesse qui consiste à mettre le métal le plus électronégatif en solution dans le bain non pas par électrolyse de son halogénure mais, par électrodissolution du métal lui-même à partir d'une anode soluble.

D'où le procédé d'obtention où on met en oeuvre une cellule d'électrolyse ignée contenant un bain de sels fondus à base de chlorures alcalins et d'au moins un ion fluorure en quantité comprise en poids entre 1 et 3% du poids du bain dans lequel sont immergés au moins partiellement une électrode de contrôle en relation avec une électrode de référence qui servent à mesurer un potentiel de contrôle, un ensemble anodique muni d'un diahragme à base de fibres de carbone et de graphite, une cathode de dépôt à laquelle on applique une différence de potentiel continue E1 par rapport audit ensemble, un injecteur de matière à électrolyser et de gaz inerte caractérisé en ce que l'on introduit dans le bain une électrode polarisée positivement constituée par le métal le plus électronégatif, et par l'injecteur polarisé négativement l'halogénure du métal le plus électropositif de l'alliage à déposer, on établit une différence de potentiel E2 positive entre ladite électrode et l'injecteur de sorte que du métal de l'électrode passe en solution dans le bain, on ajuste les concentrations en ions métalliques dans le bain de manière à avoir une proportion en relation avec celle de l'alliage désiré et une quantité telle que le rapport molaire du fluor contenu dans le bain à la quantité des métaux présents soit compris entre 2,5 et 15, on note la valeur du potentiel de contrôle dit potentiel de consigne, on dépose les métaux sous forme d'alliage à la cathode tout en continuant à introduire le chlorure dans l'injecteur et à maintenir la différence de potentiel E2 de manière que le potentiel mesuré sur l'électrode de contrôle reste en valeur absolue supérieur à la valeur absolue du potentiel de consigne et que E2 corresponde au passage d'au moins X/2 Faraday par mole de MCl_{X} introduit dans le bain où M est le métal le moins électronégatif et X sa valence et que E1 corresponde au passage d'au moins 1/2 Faraday par mole de MCl_{X} .

Ainsi, commme dans le procédé précédent, l'invention consiste à combiner dans une même cellule d'électrolyse ignée l'enseignement des trois brevets cités plus haut mais, elle s'en différencie par le fait qu'au dépôt d'au moins un métal par réduction électrolytique de son halogénure est associé un dépôt obtenu à partir d"ions métalliques issus en partie d'une dissolution anodique.

Il est à noter que les métaux présentant un grand écart de leur potentiel de dépôt, il se produit une forte dissolution chimique de l'anode soluble dans le bain. Pour avoir la concentration voulue en ions dans le bain, il faut tenir compte de cet effet chimique et polariser plus ou moins cette anode et en même temps règler la préréduction de l'halogénure dans l'injecteur.

D'où la nécessité, à la différence du procédé précédent de lier le potentiel E2 entre l'électrode soluble et l'injecteur à la quantité de chlorure introduit. Ainsi, on peut maîtriser la proportion d'ions dissous dans le bain et obtenir des alliages ayant la composition souhaitée.

Ce type de procédé est également applicable au cas de deux métaux ayant des potentiels de dépôt proches mais comme la dissolution chimique est alors relativement faible, il faut polariser fortement l'anode soluble pour obtenir la concentration convenable dans le bain.

Les deux procédés conduisent à la formation sur la cathode d'un dépôt de cristaux facilement détachables où les éléments sont en solution solide et présentent les caractéristiques physiques définies plus haut.

Après séparation de la cathode, les dits cristaux sont lavés à l'eau pour éliminer les sels présents dans le bain puis mis sous forme de lingots par fusion à l'aide d'un moyen convenable tel que, par exemple, un four à arc, à induction, à bombardement d'électrons, à plasma inductif ou plasma d'arc.

### DESSINS.-

L'invention sera mieux comprise à l'aide des figures ci-joint qui représentent :
- figure 1 : la vue suivant une coupe transversale d'une cellule d'électrolyse mise en oeuvre dans le cas de l'obtention d'alliages dont les éléments ont un écart de leur potentiel de dépôt < 0,5 volt.
- figure 2 : la vue suivant une coupe verticale d'une cellule d'électrolyse mise en oeuvre dans le cas de l'obtention d'alliages dont les éléments ont un écart de leur potentiel de dépôt supérieur ou égal à 0,5 volt.
- figure 3 : une macrographie d'un alliage Zr₇₀Hf₃₀ obtenu suivant l'art antérieur à partir d'éponge de zirconium et de cristaux électrolytiques de hafnium.
- figure 4 : une micrographie au grandissement 100 de l'alliage précédent.
- figure 5 : une micrographie au grandissement 3 du même alliage obtenu suivant l'art antérieur à partir d'éponge de zirconium et de copeaux de hafnium.
- figure 6 : une micrographie au grandissement 500 du même alliage obtenu suivant l'invention.
- figure 7 : une photographie de la section d'un lingot d'un alliage de Nb₅₃Ti47 obtenu suivant l'art antérieur à partir d'éponge de titane et de copeaux de niobium.
- figure 8 : une photographie de la section d'un lingot du même alliage que celui de l'exemple précédent obtenu suivant l'invention.

Sur la figure 1, on distingue une cuve 1 contenant un bain de sels fondus 2 fermée par un couvercle 3 percé d'ouvertures à travers lesquelles passent par l'intermédiaire de bagues 4 isolantes de l'électricité pour plonger partiellement dans le bain :
- une anode 5 en carbone entourée par un diaphragme 6 équipé d'une tubulure 7 par laquelle s'échappe l'halogène gazeux formé lors de l'électrolyse des halogénures et reliée au pôle positif d'une source de courant continu,
- un dispositif 8 d'alimentation en halogénures gazeux qui sont introduits dans le bain suivant le sens des flèches 9,
- une cathode 10 en acier sur laquelle se dépose l'alliage 11 et reliée au pôle négatif de la source de courant alimentant l'anode.
- une électrode 12 de mesure reliée à une électrode de référence non représentée.

Sur la figure 2, on distingue une cellule d'électrolyse 21 contenant un bain 22 de sels fondus fermée par un couvercle 23 percé d'ouvertures à travers lesquelles passent par l'intermédiaire de bagues 24 en matière isolante pour plonger partiellement dans le bain :
- une anode 25 en carbone entourée par un diaphragme 26 équipé d'une tubulure 27 par laquelle s'échappe l'halogène gazeux qui se dégage au cours de l'électrolyse et reliée au pôle positif d'une source de courant continu,
- une électrode 28 consommable constituée par le métal le plus électronégatif de l'alliage à déposer et reliée au pôle positif d'une source de courant continu,
- un dispositif 29 d'alimentation en halogénure du métal le moins électronégatif de l'alliage à déposer et qui est introduit dans le bain à l'état gazeux suivant les flèches 30 ; ce dispositif est relié au pôle négatif de la source de courant alimentant l'électrode consommable,
- une cathode 31 sur laquelle se dépose l'alliage 32 à fabriquer et qui est reliée au pôle négatif de la source de courant alimentant l'anode 25.
- une électrode 33 de mesure reliée à une électrode de référence non représentée.

Sur la figure 3, on distingue, indiquées par des flèches, des zones noires correspondant à des morceaux de hafnium infondus.

Sur la figure 4, on distingue des zones blanches correspondant aux mêmes infondus.

Sur la figure 5, on voit des traits blancs qui représentent des restes de copeaux de hafnium infondus.

Sur la figure 6, la structure de l'alliage est parfaitement homogène.

Sur la figure 7, on distingue en noir les copeaux de niobium infondus.

Sur la figure 8, on ne note aucune présence d'infondus.

### EXEMPLES D'APPLICATION.-

L'invention peut être illustrée à l'aide des exemples d'application suivants :

### Exemple 1.-

Dans une cellule d'électrolyse en Inconel 600 contenant un bain de sels fondus formé d'un mélange équimoléculaire de NaCl-KCl + 3,5% en poids de NaF porté à 720°C, la dite cellule étant équipée de :
- une anode en graphite entourée d'un diaphragme en fibres de carbone noyées dans du graphite suivant la technique décrite dans le brevet US 5064513,
- un dispositif d'alimentation en halogénures du type décrit dans le brevet français 2653139,
- une cathode de dépôt en acier,
- un dispositif de contrôle du potentiel par rapport à une électrode de référence du type décrit dans le brevet US 4657643,
on a fait passer un courant de 1500 Ampères ( soit une intensité cathodique de 75 mA/cm² ) entre l'anode et la cathode tout en introduisant par le dispositif d'alimentation un mélange de ZrCl₄ et de HfCl₄ de manière à avoir en poids 66,2% de Hf et 33,8% de Zr et une quantité telle dans le bain que le rapport molaire du fluor à la quantité de métaux introduits soit égal à 5, on a noté le potentiel de référence mesuré sur le dispositif de contrôle. Puis, on a alimenté la cellule en continu pendant 10 heures à la fois en courant électrique et en chlorures de manière que le potentiel mesuré reste en valeur absolue voisin de la valeur absolue du potentiel de consigne.

On a recueilli au cours de cinq opérations successives et avec un rendement Faraday moyen de 92%, 87,6 kg d'alliages dans lesquels les proportions en métaux étaient les suivantes :

| | | |
|---|---|---|
| 1 | Hf : 60,5% | Zr : 39,5% |
| 2 | Hf : 67% | Zr : 33% |
| 3 | Hf : 66% | Zr : 34% |
| 4 | Hf : 66,5% | Zr : 33,5% |
| 5 | Hf : 67% | Zr : 33% |

Ces alliages se présentent sous la forme d'agglomérats ayant une taille moyenne de 10 mm et composés de cristaux de 3 mm de diamètre moyen ayant une surface spécifique de 0,03 m²/g dans lesquels les métaux étaient en solution solide.
Du point de vue pureté, ces alliages avaient pour composition :
oxygène : 620 ppm
carbone : < 10 ppm
azote : < 10 ppm
chlore : < 50 ppm
fer : < 20 ppm
chrome : < 10 ppm
nickel : < 10 ppm.
soit une pureté (Zr + Hf) supérieure à 99,9%.

### Exemple 2.-

Dans une cellule d'électrolyse présentant les mêmes caractéristiques que celles de l'exemple 1 sauf :
- une teneur en NaF de 2,5%,
- une température du bain de 725°C,
- la présence d'une électrode consommable en titane polarisée positivement et en relation électrique avec l'injecteur de chlorure polarisé négativement,
on a fabriqué un alliage niobium-titane équimolaire. Pour cela, on a alimenté l'injecteur avec du chlorure de niobium et fait passer un courant de 100 Ampères entre l'anode et la cathode et un courant de 20 Ampères entre l'électrode consommable et l'injecteur de manière à obtenir dans le bain une concentration en ions métalliques telle que le rapport de la quantité de fluor à la quantité de métal dissous dans le bain soit égal à 6. On a alors noté le potentiel de référence indiqué par le dispositif de contrôle. Puis, on a règlé la polarisation de l'injecteur de manière à faire passer 5 Faraday par mole de NbCl₅ introduit et celle de la cathode de manière à faire passer 2 Faraday par mole également, tout en contrôlant le potentiel du dispositif de contrôle qui reste compris entre - 1,85 et - 1,95 volt.
On a constaté que la concentration en ions Ti dans le bain se maintenait entre 1,5 et 2,5% en poids avec une valence moyenne comprise entre 2 et 2,3 tandis que la concentration en ions Nb variait entre 0,1 et 0,15%en poids pour une valence moyenne comprise entre 3,4 et 3,7.

Pour une valence du titane égale à 2,15, le bilan matière met en évidence une attaque chimique complémentaire à l'attaque électrochimique et globalement représentée par

2 Nb⁵⁺ + 2e⁻ = 2 Nb⁴⁺

Ti = Ti²⁺ + 2 e⁻

puis,

2 Nb⁴⁺ + Ti²⁺ = 2Nb^{(4-x)+} + Ti^{(2+2x)+}.

Dans ces conditions, on a obtenu avec un rendement chlore de 95% et métal de 90% suivant un débit de 473 g/h un alliage contenant des cristaux de Nb-Ti en solution solide à 50% + ou - 10% atomique ayant une dimension moyenne de 0,5 mm et une surface spécifique de 0,02 m²/g sous forme d'agglomérats de 10 mm ayant la composition suivante :
oxygène : 500 ppm ; carbone : 20 ppm ; azote : < 20 ppm ; fer : < 20 ppm ; chrome < 10 ppm ; nickel < 10 ppm ; chlore < 100 ppm ; fluor < 10 ppm ; sodium : < 10 ppm ; potassium : < 10 ppm ; solde niobium et titane.

L'invention trouve son application dans l'obtention d'alliages de métaux réfractaires de très grande pureté ayant une très bonne homogénéité à l'échelle microscopique.

## Revendications

1. Alliages de métaux réfractaires aptes à la transformation en lingots homogènes de pureté supérieure à 99,9% qui sont composés de métaux réfractaires dont les températures de fusion diffèrent entre elles d'au moins 200°C et dont les proportions pondérales sont telles que pour chaque alliage la température de solidification commençante est inférieure de plus de 150°C à la température de solidification du métal le moins fusible se présentant sous forme d'agglomérats caractérisés en ce que ces agglomérats de dimensions comprises entre 0,2 et 30mm sont composés de cristaux de surface spécifique comprise entre 0,005 et 0,2 m²/g, ayant une taille de 0,1 à 1mm et dans lesquels les métaux sont à l'état de solution solide, c'est-à-dire qu'ils sont homogènes à l'échelle atomique et ne présentent tout au plus qu'un écart relatif de composition de 20% par rapport à la composition moyenne de l'alliage et qu'ils sont exempts de zones macroscopiques de mélange de constituants infondus.

2. Alliages selon la revendication 1, caractérisés en ce que les cristaux ont une surface spécifique comprise entre 0,01 et 0,05 m²/g.

3. Alliages selon la revendication 1, caractérisés en ce que les agglomérats ont une dimension comprise entre 1,5 et 12 mm.

4. Procédé d'obtention d'alliages selon la revendication 1 dans lequel les métaux ont des potentiels de dépôt qui diffèrent entre eux de moins de 0,5 volt et où on met en oeuvre une cellule (1) d'électrolyse ignée contenant un bain (2) de sels fondus à base de chlorures alcalins et d'au moins un ion fluorure en quantité comprise en poids entre 1,5 et 5% du poids du bain dans lequel sont au moins partiellement immergés une électrode (12) de mesure en relation avec une électrode de référence qui servent à mesurer un potentiel de contrôle de l'électrolyse, un ensemble anodique (5) muni d'un diaphragme (6) à base de fibres de carbone et de graphite, une cathode (10) à laquelle on applique une différence de potentiel continue par rapport audit ensemble, un injecteur (8) de matière à électrolyser et de gaz inerte, caractérisé en ce que l'on introduit simultanément dans l'injecteur les métaux sous forme de chlorures gazeux dans des proportions correspondant à celles dudit alliage et en quantité telle que le rapport molaire du fluor contenu dans le bain à la quantité des métaux introduits soit compris entre 2,5 et 15, on note la valeur du potentiel de contrôle dit potentiel de consigne, on dépose à la cathode les métaux sous forme d'alliage tout en continuant à introduire les chlorures en proportion voulue dans l'injecteur et en quantité telle que le potentiel mesuré sur l'électrode de contrôle reste en valeur absolue voisin de la valeur absolue du potentiel de consigne.

5. Procédé d'obtention d'alliages selon la revendication 1 dans lequel les métaux ont des potentiels de dépôt qui diffèrent entre eux d'au moins 0,5 volt et où on met en oeuvre une cellule (21) d'électrolyse ignée contenant un bain (22) de sels fondus à base de chlorures alcalins et d'au moins un ion fluorure en quantité comprise en poids entre 1 et 3% du poids du bain dans lequel sont immergés au moins partiellement une électrode (33) de contrôle en relation avec une électrode de référence qui servent à mesurer un potentiel de contrôle, un ensemble anodique (25) muni d'un diaphragme (26) à base de fibres de carbone et de graphite, une cathode (31) de dépôt à laquelle on applique une différence de potentiel continue E1 par rapport audit ensemble, un injecteur (29) de matière à électrolyser et de gaz inerte caractérisé en ce que l'on introduit dans le bain une électrode polarisée positivement (28) constituée par le métal le plus électronégatif de l'alliage à déposer et par l'injecteur (29) polarisé négativement l'halogénure du métal le plus électropositif de l'alliage à déposer et que l'on établit une différence de potentiel positive E2 entre ladite électrode et l'injecteur de sorte que du métal de l'électrode (28) passe en solution dans le bain, on ajuste les concentrations en ions métalliques dans le bain de manière à avoir une proportion en relation avec celle de l'alliage désiré et une quantité telle que le rapport molaire du fluor contenu dans le bain à la quantité des métaux présents soit compris entre 2,5 et 15, on note la valeur du potentiel de contrôle dit potentiel de consigne, on dépose les métaux sous forme d'alliage à la cathode tout en continuant à introduire le chlorure dans l'injecteur et à maintenir la différence de potentiel E2 de manière que le potentiel mesuré sur l'électrode de contrôle reste en valeur absolue voisin de la valeur absolue du potentiel de consigne et que E2 corresponde au passage d'au moins X/2 Faraday par mole de MC1x introduit dans le bain où M est le métal le moins électronégatif et X sa valence et que E1 corresponde au passage d'au moins ½ Faraday par mole de MC1x.

## Claims

1. Refractory metal alloys capable of being formed into homogeneous ingots with a purity greater than 99.9 % which consist of refractory metals, the melting points of which differ from each other by at least 200°C and the mass proportions of which are such that for each alloy the temperature at which solidification starts is more than 150°C lower than the solidification temperature of the least fusible metal, being in the form of agglomerates, characterized in that these agglomerates with a size of 0.2 to 30 mm consist of crystals with a specific surface area of between 0.005 and 0.2 m²/g having a size of 0.1 to 1 mm and in which the metals are in a solid solution state, that is to say they are homogeneous on the atomic scale and have a composition which differs by no more than 20 % from the average composition of the alloy and that they are free from macroscopic zones of a mixture of unfused constituents.

2. Alloys according to claim 1, characterized in that the crystals have a specific surface area of between 0.01 and 0.05 m²/g.

3. Alloys according to claim 1, characterized in that the agglomerates are between 1.5 and 12 mm in size.

4. Process for obtaining alloys according to claim 1, wherein the metals have deposition potentials which differ from each other by less than 0.5 volts and where a hot electrolytic cell (1) is used containing a bath (2) of molten salts based on alkali metal chlorides and at least one fluoride ion in a quantity by weight of between 1.5 % and 5 % of the weight of the bath in which are immersed at least partially a measuring electrode (12) in conjunction with a reference electrode which serve to measure an electrolysis control potential, an anode assembly (5) provided with a diaphragm (6) based on carbon and graphite fibres, a cathode (10) to which a continuous potential difference is applied with respect to the said assembly, an injector (8) for the material to be electrolysed and for inert gas, characterized in that metals in the form of gaseous chlorides are injected simultaneously into the injector in proportions corresponding to those of the said alloy and in a quantity such that the molar ratio of the fluorine contained in the bath to the quantity of metals introduced is between 2.5 and 15, the value of the control potential, the so-called index potential, is noted, metals are deposited at the cathode in the form of an alloy while continuing to introduce chlorides in the desired proportion into the injector and in a quantity such that the potential measured on the control electrode remains in absolute value close to the absolute value of the index potential.

5. Process for obtaining alloys according to claim 1 wherein the metals have deposition potentials which differ from each other by at least 0.5 volts and where a hot electrolytic cell (21) is used containing a bath (22) of molten salts based on alkali metal chlorides and at least one fluoride ion in a quantity by weight of between 1 % and 3 % of the weight of the bath in which are immersed at least partially a control electrode (33) in conjunction with a reference electrode which serve to measure a control potential, an anode assembly (25) provided with a diaphragm (26) based on carbon and graphite fibres, a deposition cathode (31) to which a continuous potential difference El is applied with respect to the said assembly, an injector (29) for the material to be electrolysed and for inert gas, characterized in that a positively polarized electrode (28) consisting of the most electronegative metal of the alloy to be deposited is introduced into the bath and the halide of the most electropositive metal of the alloy to be deposited is introduced by means of the negatively polarized injector (29) and that a positive potential difference E2 is established between the said electrode and the injector such that the metal of the electrode (28) passes into solution in the bath, the concentrations of metal ions in the bath are adjusted so as to have a proportion with respect to that of the desired alloy and a quantity such that the molar ratio of fluorine contained in the bath to the quantity of metals present is between 2.5 and 15, the value of the control potential, the so-called index potential, is noted, the metals are deposited in the form of an alloy at the cathode while chloride continues to be introduced into the injector and the potential difference E2 continues to be maintained so that the potential measured on the control electrode remains in absolute value close to the absolute value of the index potential and that E2 corresponds to the passage of at least X/2 Faraday per mole of MClₓ introduced into the bath, where M is the least electronegative metal and X its valence and that El corresponds to the passage of at least ½ Faraday per mole of MClₓ.

## Patentansprüche

1. Legierungen hochschmelzender Metalle mit Eignung zur Umwandlung in homogene Blöcke einer Reinheit über 99,9 %, die aus hochschmelzenden Metallen zusammengesetzt sind, deren Schmelztemperaturen voneinander um wenigstens 200 °C verschieden sind und deren Gewichtsanteile derart sind, daß für jede Legierung die Erstarrungsbeginntemperatur mehr als 150 °C unter der Erstarrungstemperatur des am wenigsten schmelzbaren Metalls ist, und die eine Form von Agglomeraten aufweisen,
**dadurch gekennzeichnet**,
daß diese Agglomerate von Abmessungen im Bereich von 0,2 bis 30 mm aus Kristallen einer spezifischen Oberfläche im Bereich von 0,005 bis 0,2 m²/g mit einer Größe von 0,1 bis 1 mm zusammengesetzt sind, wobei in ihnen die Metalle im Festlösungszustand sind, d.h. daß sie im atomaren Maßstab homogen sind und höchstens eine Relativzusammensetzungsabweichung von 20 % bezüglich der mittleren Zusammensetzung der Legierung aufweisen und daß sie frei von makroskopischen Gemischzonen ungeschmolzener Bestandteile sind.

2. Legierungen nach dem Anspruch 1,
dadurch gekennzeichnet,
daß die Kristalle eine spezifische Oberfläche im Bereich von 0,01 bis 0,05 m²/g haben.

3. Legierungen nach dem Anspruch 1,
dadurch gekennzeichnet,
daß die Agglomerate eine Abmessung im Bereich von 1,5 bis 12 mm haben.

4. Verfahren zur Herstellung von Legierungen nach dem Anspruch 1, bei dem die Metalle Abscheidungspotentiale haben, die sich untereinander um weniger als 0,5 Volt unterscheiden, und wo man eine Schmelzflußelektrolysezelle (1) einsetzt, die ein Bad (2) von geschmolzenen Salzen auf Basis von Alkalimetallchloriden und wenigstens eines Fluoridions in einer Menge von 1,5 bis 5 Gew.% des Gewichts des Bades enthält, in das wenigstens teilweise eine Meßelektrode (12) in Beziehung mit einer Bezugselektrode, die zum Messen eines Steuerpotentials der Elektrolyse dienen, eine mit einem Diaphragma (6) auf Basis von Fasern aus Kohlenstoff und Graphit ausgestattete Anodeneinheit (5), eine Kathode (10), an die man eine gleichbleibende Potentialdifferenz bezüglich dieser Einheit anlegt, und ein Injektor (8) für zu elektrolysierendes Material und Inertgas eingetaucht sind,
**dadurch gekennzeichnet**,
daß man gleichzeitig in den Injektor die Metalle in Form gasförmiger Chloride in denen der Legierung entsprechenden Anteilen und in solcher Menge einführt, daß das Molverhältnis des im Bad enthaltenen Fluors zur Menge der eingeführten Metalle im Bereich von 2,5 bis 15 ist, man den Einstellpotential genannten Wert des Steuerpotentials feststellt und man bei Fortsetzung des Einführens der Chloride in den Injektor in gewolltem Anteil und in solcher Menge, daß das an der Steuerelektrode gemessene Potential im Absolutwert nahe dem Absolutwert des Einstellpotentials bleibt, an der Kathode die Metalle in Legierungsform abscheidet.

5. Verfahren zur Herstellung von Legierungen nach dem Anspruch 1, bei dem die Metalle Abscheidungspotentiale haben, die sich untereinander um wenigstens 0,5 Volt unterscheiden, und wo man eine Schmelzflußelektrolysezelle (21) einsetzt, die ein Bad (22) von geschmolzenen Salzen auf Basis von Alkalimetallchloriden und wenigstens eines Fluoridions in einer Menge von 1 bis 3 Gew.% des Gewichts des Bades enthält, in das wenigstens teilweise eine Steuerelektrode (33) in Beziehung mit einer Bezugselektrode, die zum Messen eines Steuerpotentials dienen, eine mit einem Diaphragma (26) auf Basis von Fasern aus Kohlenstoff und Graphit ausgestattete Anodeneinheit (25), eine Abscheidekathode (31), an die man eine gleichbleibende Potentialdifferenz El bezüglich dieser Einheit anlegt, und ein Injektor (29) für zu elektrolysierendes Material und Inertgas eingetaucht sind,
**dadurch gekennzeichnet**,
daß man in das Bad eine positiv polarisierte, aus dem elektronegativsten Metall der abzuscheidenden Legierung bestehende Elektrode (28) und durch den negativ polarisierten Injektor (29) das Halogenid des elektropositivsten Metalls der abzuscheidenden Legierung einführt und daß man eine positive Potentialdifferenz E2 zwischen dieser Elektrode und dem Injektor derart einrichtet, daß Metall der Elektrode (28) im Bad in Lösung geht, man die Konzentrationen an Metallionen im Bad derart einstellt, um ein Verhältnis in Beziehung mit dem der gewünschten Legierung und eine solche Menge zu haben, daß das Molverhältnis des im Bad enthaltenen Fluors zur Menge der vorhandenen Metalle im Bereich von 2,5 bis 15 liegt, man den Einstellpotential genannten Wert des Steuerpotentials feststellt und man bei Fortsetzung des Einführens des Chlorids in den Injektor und des Haltens der Potentialdifferenz E2 derart, daß das an der Steuerelektrode gemessene Potential im Absolutwert nahe dem Absolutwert des Einstellpotentials bleibt und daß E2 dem Durchgang von wenigstens X/2 Faraday je Mol von in das Bad eingeführtem MClx entspricht, wobei M das am wenigsten elektronegative Metall ist und x seine Wertigkeit ist, und daß E1 dem Durchgang von wenigstens 1/2 Faraday je Mol von MClx entspricht, an der Kathode die Metalle in Legierungsform abscheidet.
